# EUROPÄISCHE PATENTANMELDUNG

(11) **EP 4 122 613 A1**
(43) Veröffentlichungstag der Anmeldung: **25.01.2023**
(21) Anmeldenummer: 22184467.3
(22) Anmeldetag: 12.07.2022
(51) Int. Cl.: B21B 1/46, B21B 1/26, B21B 15/00

(54) **VERFAHREN ZUM HERSTELLEN EINES METALLISCHEN BANDES**

(30) Priorität: 23.07.2021 DE 102021207943
(71) Anmelder: SMS Group GmbH, 40237 Düsseldorf (DE)
(72) Erfinder: Jepsen, Olaf Norman, 57072 Siegen (DE); Ohlert, Joachim, 40237 Düsseldorf (DE); Klinkenberg, Christian, 58313 Herdecke (DE)
(74) Vertreter: Klüppel, Walter

(57) **Zusammenfassung**

Die Erfindung betrifft ein Verfahren zum Herstellen eines metallischen Bandes, wobei das Band in einer Walzstraße (1) mittels einer Anzahl an Walzgerüsten (2) aus einer Bramme (3) ausgewalzt wird, wobei die zu walzende Bramme (3) aus einzelnen Teilbrammen (3a, 3b) zusammengesetzt wird, wobei das Zusammensetzen der einzelnen Teilbrammen (3a, 3b) in einer Brammenverbindungsvorrichtung (4) erfolgt. Um einerseits einen Endloswalzprozess mit den bekannten Vorteilen wie erhöhter Gleichmäßigkeit, Reproduzierbarkeit und Stabilität zu ermöglichen und andererseits Endwalztemperaturen zu erzielen, die höher liegen als diejenigen, die beim Walzen dünner Bänder im Batch-Modus und die beim Walzen jeglicher Bänder bei den kombinierten Endlos-Gieß-Walz-Prozessen erreicht werden können, sieht die Erfindung vor, dass die Bramme (3) der Walzstraße (1) mit einem auf die Breite der Bramme (1) bezogenen Volumenfluss von mindestens 660 mm x m/min zugeführt wird und dass die Bramme (3) die Walzstraße (1) mit einer Temperatur (T) von mindestens 855 °C verlässt.

## Beschreibung

Die Erfindung betrifft ein Verfahren zum Herstellen eines metallischen Bandes, wobei das Band in einer Walzstraße mittels einer Anzahl an Walzgerüsten aus einer Bramme ausgewalzt wird, wobei die zu walzende Bramme aus einzelnen Teilbrammen zusammengesetzt wird, wobei das Zusammensetzen der einzelnen Teilbrammen in einer Brammenverbindungsvorrichtung erfolgt.

Beispielsweise aus der WO 2017/140886 A1 ist es bekannt, in einer Gieß-Walz-Anlage Stahlbänder dadurch im Semi-Endlos-Walzbetrieb oder im Endlos-Walzbetrieb herzustellen, dass in einer oder in mehreren Gießmaschinen Brammen hergestellt werden, die vor der Walzstraße miteinander verbunden werden. In dem genannten Dokument wird hierzu eine Brammenverbindungsvorrichtung beschrieben, mit der zwei hintereinander angeordnete Brammen miteinander verbunden werden können. Dies erfolgt hier durch einen Reibschweißvorgang, bei dem die beiden zu verbindenden Brammen relativ zueinander oszillieren und dabei aneinander gepresst werden.

Wenn hier und nachfolgend von Brammen gesprochen wird, sind hierunter grundsätzlich auch Vorbänder zu verstehen, die entsprechend miteinander verbunden werden, um sie in einem kontinuierlich arbeitenden Walzprozess auswalzen zu können.

Bei manchen Anwendungsfällen ist das Erreichen einer hohen Endwalztemperatur (d. h. der Temperatur beim Auslauf des Bandes aus der Walzstraße) oberhalb des Beginns einer Phasenumwandlung von besonderer Bedeutung. Mit üblichen Verfahrensweisen, wie insbesondere dem kontinuierlichen Gieß-Walzen (z. B. ESP-Verfahren), können solche hohe Temperaturen mitunter nicht erreicht werden.

Der Erfindung liegt die **Aufgabe** zugrunde, ein Verfahren der eingangs genannten Art so fortzubilden, mit dem es möglich ist, einerseits einen Endloswalzprozess mit den bekannten Vorteilen wie erhöhter Gleichmäßigkeit, Reproduzierbarkeit und Stabilität zu ermöglichen und andererseits Endwalztemperaturen zu erzielen, die höher liegen als diejenigen, die beim Walzen dünner Bänder im Batch-Modus und die beim Walzen jeglicher Bänder bei den kombinierten Endlos-Gieß-Walz-Prozessen erreicht werden können, so dass die gewünschten und spezifizierten Produkteigenschaften sicher und reproduzierbar eingestellt werden können.

Die **Lösung** dieser Aufgabe durch die Erfindung ist dadurch gekennzeichnet, dass die Bramme der Walzstraße mit einem auf die Breite der Bramme bezogenen Volumenfluss von mindestens 630 mm x m/min zugeführt wird und dass die Bramme die Walzstraße mit einer Temperatur von mindestens 855 °C verlässt.

Bevorzugt wird die Bramme der Walzstraße mit einem auf die Breite der Bramme bezogenen Volumenfluss von mindestens 690 mm x m/min, vorzugsweise von mindestens 710 mm x m/min, zugeführt.

Der Volumenfluss berechnet sich demgemäß aus dem Produkt aus Walzgeschwindigkeit in m/min und Dicke der Bramme in mm. Der ermittelte Wert ergibt also den auf die Breite der Bramme bezogenen Volumenfluss, der mit der Dichte des Materials multipliziert den entsprechenden Massenfluss durch die Walzstraße ergibt.

Die Bramme verlässt bevorzugt die Walzstraße mit einer Temperatur von mindestens 860 °C.

Das Walzen in der Walzstraße erfolgt bevorzugt in einem kontinuierlichen Prozess.

Der besonders bevorzugte Prozess sieht vor, dass die Teilbrammen in mindestens zwei Gießmaschinen stranggegossen werden. Die Teilbrammen werden dann bevorzugt hinter der Gießmaschine und vor der Brammenverbindungsvorrichtung durch einen Ofen, insbesondere durch einen Tunnelofen, geführt und erwärmt. Die Erwärmung der Teilbrammen im Ofen erfolgt dabei bevorzugt auf eine Temperatur zwischen 1.000 °C und 1.250 °C. Durch entsprechende Wahl der Temperatur im Ofen kann in Kombination mit dem Volumenfluss, mit dem die Bramme in die Walzstraße eingeführt wird, die Endtemperatur des Bandes (am Ende der Walzstraße) beeinflusst werden.

Für besondere Einsatzfälle haben sich folgende bevorzugte Ausführungsformen des Verfahrens ergeben:
Sofern die Bramme aus weichem Stahl besteht, wird sie der Walzstraße mit einem auf die Breite der Bramme bezogenen Volumenfluss zwischen 630 und 860 mm x m/min zugeführt, wobei die Bramme die Walzstraße mit einer Temperatur von mindestens 860 °C verlässt.

Sofern die Bramme aus Baustahl besteht, wird sie der Walzstraße mit einem auf die Breite der Bramme bezogenen Volumenfluss zwischen 690 und 950 mm x m/min zugeführt wird, wobei die Bramme die Walzstraße mit einer Temperatur von mindestens 860 °C verlässt.

Sofern die Bramme aus Kohlenstoffstahl besteht, wird sie der Walzstraße mit einem auf die Breite der Bramme bezogenen Volumenfluss zwischen 710 und 970 mm x m/min zugeführt wird, wobei die Bramme die Walzstraße mit einer Temperatur von mindestens 860 °C verlässt.

Eine besonders bevorzugte Ausgestaltung des vorgeschlagenen Verfahrens zeichnet sich dadurch aus, dass die von den mindestens zwei Gießmaschinen bereitgestellten Teilbrammen mit einem gesamten aufsummierten Volumenfluss bereitgestellt werden, der kleiner ist als der Volumenfluss, der der Walzstraße zugeführt wird, wobei das Walzen für einen Zeitraum von mindestens 15 Minuten kontinuierlich durchgeführt wird, indem auf einen Puffer an Teilbrammen zurückgegriffen wird, der sich zwischen den mindestens zwei Gießmaschinen und der Brammenverbindungsvorrichtung (und insbesondere in den Öfen) befindet. Der genannte Zeitraum beträgt dabei vorzugsweise sogar mindestens 30 Minuten und besonders bevorzugt mindestens 45 Minuten.

Bei dieser Vorgehensweise wird demgemäß vor dem Start des Walzens in der Walzstraße durch entsprechenden Betrieb der Gießmaschinen für einen Puffer an Teilbrammen gesorgt, so dass dann das Walzen mit einem Volumenfluss an Brammenmaterial erfolgen kann, der größer als die Summe des Volumenflusses ist, der von allen Gießmaschinen kommt.

Der Puffer an Teilbrammen befindet sich dabei bevorzugt in mindestens einem Ofen (Tunnelofen).

Die Logistik hierfür wird bevorzugt elektronisch gesteuert. Demgemäß ist vorgesehen, dass die Bereitstellung von Teilbrammen von einem Steuerungssystem veranlasst wird, in dem vorzugsweise ein Prozessmodell numerisch simuliert wird bzw. das von einem Prozessmodell mit den entscheidungsrelevanten Informationen versorgt wird.

Zwischen der Walzstraße und einem in Walzrichtung nachfolgenden Haspel kann mindestens eine Schneidvorrichtung, insbesondere eine Schere, angeordnet sein, wobei mit der mindestens einen Schneidvorrichtung solche Abschnitte des gewalzten Bandes abgeschnitten werden, die Ausschuss sind oder die Material enthalten, welches nicht einer vorgegebenen Spezifikation genügt. Mit der genannten Schneidvorrichtung (Schere) kann vor dem Haspel ein Schnitt vorgenommen werden, mit dem Ausschuss minimiert bzw. nicht spezifikationsgemäßes Material entfernt werden kann.

Gemäß dem vorliegenden Vorschlag wird also ein Endlos-Walzverfahren ermöglicht, bei dem eine Brammenverbindungsvorrichtung zum Einsatz kommt, wobei durch die vorgeschlagene Vorgehensweise homogene Produkteigenschaften im fertigen Band erzielt werden können.

Hierbei wird es möglich, einerseits einen Endlos-Walzprozess mit den bekannten Vorteilen (wie erhöhter Gleichmäßigkeit, Reproduzierbarkeit und Stabilität) zu gewährleisten und andererseits mittels Messungen und sich anschließenden Berechnungen, Steuerungen bzw. Regelungen auf Prozessstörungen zu reagieren, so dass durch gezielte Prozessänderungen die gewünschten und spezifizierten Produkteigenschaften trotz Abweichungen während der zurückliegenden Prozessstufen sicher und reproduzierbar eingestellt oder übertroffen werden können.

Als vorteilhafte Ausgestaltung des vorgeschlagenen Verfahrens kommt eine Betriebsweise infrage, bei der der Brammen-Volumenfluss, der der Walzstraße zugeführt wird, für einen gewissen Zeitraum unabhängig von demjenigen Volumenfluss gewählt wird, der die Gießmaschinen verlässt. Dabei können geeignete bzw. optimierte Werte für den Volumenfluss bestimmt werden, was insbesondere durch den Einsatz von (Rechen-)Modellen vorgenommen werden kann.

Als Brammenverbindungsvorrichtung kommen insbesondere Reibschweißvorrichtungen zum Einsatz, wie sie in der oben genannten WO 2017/140886 A1 beschrieben sind.

Mit der Brammenverbindungsvorrichtung in einer konventionellen Warmbandstraße oder einer Gieß-Walz-Anlage können also Vorbänder oder Dünnbrammen verbunden und anschließend gemeinsam gewalzt werden.

Sehr vorteilhaft ist, dass beim Einsatz des vorgeschlagenen Verfahrens eine ausreichend hohe Endwalztemperatur aufrechterhalten werden kann, so dass die Produkteigenschaften des Bandes verbessert werden können.

In der Zeichnung ist ein Ausführungsbeispiel der Erfindung dargestellt. Es zeigen:
- Fig. 1: schematisch eine Anlage zur Herstellung eines metallischen Bandes, wobei hinter zweier Tunnelöfen eine Brammenverbindungsvorrichtung angeordnet ist sowie hinter derselben eine Walzstraße, und
- Fig. 2: schematisch zwei Teilbrammen, die sich in der Brammenverbindungsvorrichtung befinden und die in dieser miteinander verbunden werden.

In Figur 1 ist eine Anlage schematisch dargestellt, mit der ein Stahlband produziert werden kann.

Zunächst wird in zwei Gießmaschinen 6 und 7 eine (Teil)Bramme 3a bzw. 3b (s. Figur 2) hergestellt, die eine gewisse Länge aufweist. Die Brammen gelangen in jeweils einen Tunnelofen 7 bzw. 8, in dem sie auf einer definierten Temperatur gehalten werden. In Walzrichtung R nachgelagert ist eine Walzstraße 1, die eine Anzahl Walzgerüste 2 aufweist. Zwischen dem Ende der Tunnelöfen 7, 8 und der Walzstraße 2 befindet sich eine Brammenverbindungsvorrichtung 4. Diese dient dazu, die (Teil)Brammen 3a, 3b aus den Tunnelöfen 7, 8 miteinander zu verbinden und sie in die Walzstraße 1 zu leiten, so dass in der Walzstraße ein kontinuierlicher Walzprozess stattfinden kann, der generell vorteilhaft mit Blick auf die Prozessstabilität und die Qualität des herzustellenden Bandes ist.

In Figur 2 ist illustriert, wie das hinten liegende Ende der in Walzrichtung R vorne liegenden Teilbramme 3a mit dem vorne liegenden Ende der in Walzrichtung R hinten liegenden Teilbramme 3b mittels der Brammenverbindungsvorrichtung 4 verbunden wird. Nicht näher illustriert ist, dass dafür die zusammenzufügenden Enden vorher einem Schnitt unterzogen werden.

Unter Einsatz der Brammenverbindungsvorrichtung 4 in einer konventionellen Warmbandstraße oder einer Gießwalzanlage können also Vorbänder oder insbesondere Dünnbrammen verbunden und anschließend gemeinsam gewalzt werden.

Generell gilt, dass beim Einsatz der Brammenverbindungsvorrichtung folgende drei Produktionsmodi ermöglicht sind:
Zunächst kann im Batch-Modus gefahren werden (Einzelbrammenwalzen, einzelne Brammen aus einer oder mehreren Gießmaschinen).

Weiterhin kann im Semi-Endlos-Modus gefahren werden (Mehrfachbrammenwalzen, Mehrfach-Brammen aus einer oder mehreren Gießmaschinen). Schließlich kann im Modus des Endlos-Walzens gefahren werden (verschweißte Brammen aus zwei oder mehreren Gießmaschinen).

Unabhängig vom Verhältnis Summengeschwindigkeit der vorhandenen Stränge und Walzgeschwindigkeit spricht man beim Walzen von verschweißten Brammen von einem Endlos-Walzmodus. Es ändert sich je nach Anzahl der verschweißten Bänder oder Brammen lediglich die Länge der Endlos-Sequenz. Diese ist umso länger, je mehr der Betrag des Quotienten aus Summengießgeschwindigkeit und Walzgeschwindigkeit sich dem Wert "1" nähert.

Hier kann die Massenflussbedingung herangezogen werden: ${i}_{ENDLOS} = \frac{{i}_{MAX} - {i}_{MIN}}{\left|1-{i}_{G}\frac{{v}_{G}}{{v}_{W}}\right|}$ mit:
- i_{ENDLOS}:: Anzahl der möglichen Brammen in einer Sequenz beim Endlos-Walzen
- i_{MAX}:: Maximale Anzahl von Brammen im Tunnelofen (Start der Endlos-Walzsequenz)
- i_{MIN}:: Minimale Anzahl von Brammen im Tunnelofen (Ende der Endlos-Walzsequenz)
- i_{G}:: Anzahl der Gießmaschinen
- v_{G}:: Gießgeschwindigkeit
- vw:: Walzgeschwindigkeit

In Abgrenzung zu den Endlos-Gieß-Walz-Konzepten besteht also beim Endlos-Walzen keine feste Kopplung zwischen den Prozessstufen Gießen und Walzen. Es kann somit endlos gewalzt werden, ohne dass ein darüberhinausgehender Endlos-Prozess existiert, bei dem das gewalzte Band mit der Bramme der Gießmaschine verbunden ist.

Aus Sicht der gesamten Gieß-Walz-Anlage sind also nur zwei Betriebsmodi in Gebrauch, nämlich der Batch-Modus und der Semi-Endlos-Modus.

Im Unterschied zum Semi-Endlos-Modus, wie er von CSP-Anlagen bekannt ist, kommt es beim Endlos-Walzen nach Verschweißen der Brammen allerdings nicht zu einer Minderung der Produktionsmenge, weil beide Gießstränge mit hoher bzw. unverändert hoher Gießgeschwindigkeit betrieben werden können.

Hohe Endwalztemperaturen (beim Auslauf als der Walzstraße 1) oberhalb des Beginns einer Phasenumwandlung sind in der Regel Voraussetzung für das Erreichen spezifizierter Produkteigenschaften.

Weiterhin sind hohe Endwalztemperaturen oberhalb einer Phasenumwandlung in vielen Fällen notwendige Voraussetzung für eine einfache Verarbeitbarkeit und auch für das Erreichen der spezifizierten Produkteigenschaften in den folgenden Prozessstufen. Beispiele hierfür sind die Materialeigenschaften beim Dressieren von Warmband und die Materialeigenschaften beim Verzinken von Warmband.

Ebenfalls führen hohe Endwalztemperaturen zu größerer Prozessstabilität in den darauffolgenden Verarbeitungsschritten und zu höherer Produktqualität danach, weil sich unvermeidbare Temperaturschwankungen im Bereich hoher Temperaturen (d. h. ausreichend großer Abstand zu den Umwandlungstemperaturen) weniger stark auf die Eigenschaften des gewalzten Bandes auswirken. Werkstoffkennwerte sowie Profil und Planheit schwanken beim Warmwalzen stärker bei niedrigen Endwalztemperaturen im Bereich der Phasenumwandlung, die Schwankungen können sich bei nachfolgenden Verfahrensschritten wie Kühlen und Aufwickeln verstärken und schließlich beim Kaltwalzen zu Prozessinstabilitäten und unerwünschten Eigenschaftsschwankungen und -verschlechterungen führen. Besonders sporadische und asymmetrische Effekte können durch Regelsysteme und Stellglieder nicht mehr beseitigt bzw. kompensiert werden. Das gilt umso mehr, wenn die Stellglieder bereits in ihrem Grenzbereich betrieben werden. Analog ist die Situation beim Glühen und Verzinken.

Schließlich führen konstante Prozessbedingungen beim Warmwalzen und dadurch konstante Eigenschaften nach dem Warmwalzen grundsätzlich zu erhöhter Prozessstabilität in den darauffolgenden Verarbeitungsschritten und zu höherer Produktqualität danach. Das betrifft unter anderem die Geometrie, die Oberflächenqualität und die Materialeigenschaften.

Beim Endloswalzen mittels der Brammenverbindungsvorrichtung 4 lassen sich genauso hohe Endwalztemperaturen wie beim konventionellen Walzen im Batch-Modus erreichen, beim Walzen dünner Bänder sogar höhere, weil höhere Walzgeschwindigkeiten zur Anwendung kommen können. Bei Bedarf können ebenfalls höhere Endwalztemperaturen als bei Endlosgießwalzanlagen erreicht werden. Eine zusätzliche induktive Beheizung des Bandes ist nicht erforderlich.

Verantwortlich dafür, dass die erreichten Walztemperaturen ausreichend hoch und insbesondere oberhalb der Phasenumwandlungstemperaturen liegen und dass in der Folge Prozessstabilität und Produktqualität gewährleistet werden können, ist unter anderem der Massen- bzw. Volumendurchsatz durch die Walzstraße 1. Mitunter werden für den Volumenfluss bzw. Volumenstrom auch die Begriffe Massenstrom oder Massenfluss verwendet (ohne also das Volumen an Bramme pro Zeit, in der Regel bezogen auf die Breite der Bramme, mit der Dichte des Materials zu multiplizieren). Der Volumenfluss ist beim hier vorgestellten Verfahren des Endloswalzens mit mehreren Gießmaschinen in der Regel höher als bei Endlos-Gieß-Walz-Prozessen mit lediglich einem Gießstrang.

Wesentlich ist, dass die Bramme 3 der Walzstraße 1 mit einem auf die Breite der Bramme 1 bezogenen Volumenfluss von mindestens 630 mm x m/min zugeführt wird. Dabei soll die Bramme 3 die Walzstraße 1 mit einer Temperatur T von mindestens 855 °C verlassen.

Dem Prozess liegt die Volumenflussbedingung bzw. Massenflussbedingung zu Grunde: ${MF}_{ENDLOS} = {i}_{G} ∗ {v}_{G} ∗ d ∗ b$ mit:
- MF_{ENDLOS}:: Volumenfluss (Massenfluss) in einer Sequenz bei Endlosgießwalzen oder Endloswalzen
- i_{G}:: Anzahl der Gießmaschinen 5, 6
- v_{G}:: Gießgeschwindigkeit (in m/min)
- d:: Brammendicke (in mm)
- b:: Brammenbreite (in mm), ggf. hier auch die Standardbreite von üblicherweise 1 m

Bei gleicher oder normierter Brammenbreite reduziert sich die Betrachtung des Volumenflusses (Massenflusses) auf die Größen Gießgeschwindigkeit und Brammendicke; werden zudem identische Gießgeschwindigkeiten angenommen (tatsächlich liegt die Gießgeschwindigkeit aufgrund der größeren Brammendicke beim Endlos-Gieß-Walzen in der Regel niedriger als beim Endloswalzen), so können die Volumenflüsse (Massenflüsse) bei Endlosgießwalzen und Endloswalzen anhand der Brammendicke verglichen werden. Typische Werte für das Endlosgießwalzen liegen bei 90 bis 110 mm und für das Endloswalzen bei 65 bis 75 mm.

Bei zwei Gießmaschinen ergibt sich dann beim Endloswalzen ein um etwa ein Drittel höherer Massenfluss im Vergleich zum Endlos-Gieß-Walzen, das verfahrensbedingt aus nur einem Gießstrang erfolgen muss.

Darüber hinaus ist es bei der vorgeschlagenen Vorgehensweise möglich, die Endwalztemperatur, die beim Endlos-Gieß-Walzen durch die Gießgeschwindigkeit bestimmt wird, zu erhöhen, indem die Prozesse Gießen und Walzen bewusst entkoppelt werden, und dann die Walzgeschwindigkeit den Anforderungen, d. h. den spezifizierten Produkteigenschaften, entsprechend anzupassen bzw. diese zu erhöhen.

Endloswalzen ist dann möglich, obwohl die Walzgeschwindigkeit höher liegt als die Summe der Gießgeschwindigkeiten der Gießmaschinen. Das kann z. B. beim Walzen bestimmter Abmessungen und insgesamt beim Walzen von höherfesten Stahlsorten sinnvoll bzw. notwendig sein. Um in diesen Fällen die jeweiligen Endlos-Sequenzen mit einer jeweils geeigneten Anzahl entsprechender Bänder zusammenstellen zu können, muss eine zu diesem Zweck geeignete intelligente Steuerung der Produktabfolge (d. h. Werkstoff, Dicke und Breite; Produktionsplanung und Ofenlogistik) mittels dafür maßgeschneiderter Modelle eingesetzt werden. Das darin in Form von Algorithmen enthaltene Wissen zum Zusammenhang von Prozessbedingungen, wie Walzgeschwindigkeit, Abnahmen, Walzkräften, etc., und den finalen Produkteigenschaften ist Voraussetzung für die Herstellung spezifikationsgemäßer Produkte im Rahmen des Endloswalzens bei diskontinuierlichem Gesamtprozess des Gieß-Walzens.

Nachfolgend ist in zwei Tabellen das Ergebnis der erfindungsgemäßen Vorgehensweise (erste Tabelle) sowie derjenige nach dem Stand der Technik (zweite Tabelle) wiedergegeben. Die Tabellen zeigen, dass die zur Einstellung der Produkteigenschaften angestrebten Endwalztemperaturen für ausgewählte Repräsentanten dreier wichtiger Gruppen von Stahlsorten und für im Bereich der Endlosverfahren übliche Enddicken mit dem Verfahren des Endloswalzens erreicht werden, mit dem Verfahren des Endlos-Gieß-Walzens hingegen nicht. Ursächlich dafür sind die unterschiedlichen Volumenflüsse (Massenflüsse) aufgrund der unterschiedlichen Kapazitäten der Gießmaschinen und insbesondere aufgrund des halb-diskontinuierlichen Prozesses des Endloswalzens im Vergleich zum voll-kontinuierlichen Prozesses des Endlos-Gieß-Walzens.

Die folgende Tabelle zeigt die Endwalztemperaturen (Soll und Ist) und Volumenflüsse (Massenflüsse) bezogen auf eine Brammen-Breite von 1 m für ausgewählte Stahlgruppen beim Einsatz des erfindungsgemäßen Verfahrens des Endloswalzens bei Verwendung üblicher Enddicken:

| Stahlsorte | Enddicke [mm] | Sollwert Endwalz-temperatur [°C] | Istwert Endwalz-temperatur [°C] | Volumenfluss [mm*m/min] |
|---|---|---|---|---|
| weicher Stahl | 1,2 | 860 | 860 | 630 - 860 |
| Baustahl | 1,6 | 860 | 860 | 690 - 950 |
| Kohlenstoffstahl | 1,8 | 860 | 860 | 710-970 |

Indes zeigt die nachfolgende Tabelle Endwalztemperaturen (Soll und Ist) und Volumenflüsse (Massenflüsse) bezogen auf eine Brammen-Breite von 1 m für ausgewählte Stahlgruppen beim vorbekannten Einsatz des Endlosgießwalzens bei Verwendung üblicher Enddicken:

| Stahlsorte | Enddicke [mm] | Sollwert Endwalz-temperatur [°C] | Istwert Endwalz-temperatur [°C] | Volumenfluss [mm*m/min] |
|---|---|---|---|---|
| weicher Stahl | 1,2 | 860 | < 850 | 480 - 660 |
| Baustahl | 1,6 | 860 | < 820 | 420 - 580 |
| Kohlenstoffstahl | 1,8 | 860 | < 780 | 360 - 490 |

Es ist zu erkennen, dass die Volumenflüsse beim vorbekannten Vorgehen deutlich geringer sind und auch die Endwalztemperaturen nicht die vorteilhaften hohen Werte erreichen.

Schneidmittel (Schere) vor dem Haspel, die nach dem Endlos-Walzen in der Walzstraße 1 das fertige Band in Einzelstücke teilt und so wieder einen diskontinuierlichen Prozess einleitet, können so eingesetzt werden, dass sich der Bereich des Bandes, der in Folge des Schweißprozesses die größten Abweichungen von den geforderten Eigenschaften aufweist, in demjenigen Teil des Coils befindet, der später entfernt und nicht verwendet wird, d.h. in der Regel die äußeren Windungen. Darüber hinaus kann Material durch diese wie auch durch die weiter vorne angeordneten Scheren entfernt werden, welches die jeweiligen Anforderungen nicht erfüllt bzw. in den Folgeprozessen nicht sinnvoll verwendet werden kann.

Nachdem das Gießen und Walzen bei dem vorliegenden Konzept nicht fest gekoppelt sind, kann die Walzgeschwindigkeit erhöht oder abgesenkt werden, falls dies zum Erreichen der geforderten Produkteigenschaften notwendig sein sollte. Endlos-Walzen ist also auch möglich, wenn die Walzgeschwindigkeit höher oder niedriger liegt als die Summengießgeschwindigkeit.

Zur Nomenklatur sei bezüglich des verwendeten Begriffs der Bramme noch folgendes angemerkt: Dieser Begriff ist hier allgemein zu verstehen.

Meist wird der Begriff "Bramme" für das Material vor dem Vorgerüst verwendet, danach sind es Vorbänder. In und nach der Fertigstraße wird dann von Bändern gesprochen. In einer CSP-Anlage werden aus Dünnbrammen Bänder. Im vorliegenden Falle ist vornehmlich das Material vor der Fertigstraße gemeint. Allerdings können auch Brammen im eigentlichen Sinne erfindungsgemäß behandelt werden.

### Bezugszeichenliste:

- 1: Walzstraße
- 2: Walzgerüst
- 3: Bramme oder Vorband
- 3a: Teilbramme
- 3b: Teilbramme
- 4: Brammenverbindungsvorrichtung
- 5: Gießmaschine
- 6: Gießmaschine
- 7: Ofen (Tunnelofen)
- 8: Ofen (Tunnelofen)

- R: Walzrichtung

## Patentansprüche

1. Verfahren zum Herstellen eines metallischen Bandes, wobei das Band in einer Walzstraße (1) mittels einer Anzahl an Walzgerüsten (2) aus einer Bramme (3) ausgewalzt wird, wobei die zu walzende Bramme (3) aus einzelnen Teilbrammen (3a, 3b) zusammengesetzt wird, wobei das Zusammensetzen der einzelnen Teilbrammen (3a, 3b) in einer Brammenverbindungsvorrichtung (4) erfolgt,
**dadurch gekennzeichnet,**
**dass** die Bramme (3) der Walzstraße (1) mit einem auf die Breite der Bramme (1) bezogenen Volumenfluss von mindestens 630 mm x m/min zugeführt wird und dass die Bramme (3) die Walzstraße (1) mit einer Temperatur (T) von mindestens 855 °C verlässt.

2. Verfahren nach Anspruch 1, **dadurch gekennzeichnet, dass** die Bramme (3) der Walzstraße (1) mit einem auf die Breite der Bramme (1) bezogenen Volumenfluss von mindestens 690 mm x m/min, vorzugsweise von mindestens 710 mm × m/min, zugeführt wird.

3. Verfahren nach Anspruch 1 oder 2, **dadurch gekennzeichnet, dass** die Bramme (3) die Walzstraße (1) mit einer Temperatur (T) von mindestens 860 °C verlässt.

4. Verfahren nach einem der Ansprüche 1 bis 3, **dadurch gekennzeichnet, dass** das Walzen in der Walzstraße (1) in einem kontinuierlichen Prozess erfolgt.

5. Verfahren nach einem der Ansprüche 1 bis 4, **dadurch gekennzeichnet, dass** die Teilbrammen (3a, 3b) in mindestens zwei Gießmaschinen (5, 6) stranggegossen werden.

6. Verfahren nach Anspruch 5, **dadurch gekennzeichnet, dass** die Teilbrammen (3a, 3b) hinter der Gießmaschine (5, 6) und vor der Brammenverbindungsvorrichtung (4) durch einen Ofen (7, 8), insbesondere durch einen Tunnelofen, geführt und erwärmt werden.

7. Verfahren nach Anspruch 6, **dadurch gekennzeichnet, dass** die Erwärmung der Teilbrammen (3a, 3b) im Ofen (7, 8) auf eine Temperatur zwischen 1.000 °C und 1.250 °C erfolgt.

8. Verfahren nach einem der Ansprüche 1 bis 7, **dadurch gekennzeichnet, dass** die Bramme (3) aus weichem Stahl besteht und der Walzstraße (1) mit einem auf die Breite der Bramme (1) bezogenen Volumenfluss zwischen 630 und 860 mm x m/min zugeführt wird, wobei die Bramme (3) die Walzstraße (1) mit einer Temperatur (T) von mindestens 860 °C verlässt.

9. Verfahren nach einem der Ansprüche 1 bis 7, **dadurch gekennzeichnet, dass** die Bramme (3) aus Baustahl besteht und der Walzstraße (1) mit einem auf die Breite der Bramme (1) bezogenen Volumenfluss zwischen 690 und 950 mm x m/min zugeführt wird, wobei die Bramme (3) die Walzstraße (1) mit einer Temperatur (T) von mindestens 860 °C verlässt.

10. Verfahren nach einem der Ansprüche 1 bis 7, **dadurch gekennzeichnet, dass** die Bramme (3) aus Kohlenstoffstahl besteht und der Walzstraße (1) mit einem auf die Breite der Bramme (1) bezogenen Volumenfluss zwischen 710 und 970 mm x m/min zugeführt wird, wobei die Bramme (3) die Walzstraße (1) mit einer Temperatur (T) von mindestens 860 °C verlässt.

11. Verfahren nach einem der Ansprüche 5 bis 10, **dadurch gekennzeichnet, dass** die von den mindestens zwei Gießmaschinen (5, 6) bereitgestellten Teilbrammen (3a, 3b) mit einem gesamten aufsummierten Volumenfluss bereitgestellt werden, der kleiner ist als der Volumenfluss, der der Walzstraße (1) zugeführt wird, wobei das Walzen für einen Zeitraum von mindestens 15 Minuten kontinuierlich durchgeführt wird, indem auf einen Puffer an Teilbrammen (3a, 3b) zurückgegriffen wird, der sich zwischen den mindestens zwei Gießmaschinen (5, 6) und der Brammenverbindungsvorrichtung (4) befindet.

12. Verfahren nach Anspruch 11, **dadurch gekennzeichnet, dass** der Zeitraum mindestens 30 Minuten, vorzugsweise mindestens 45 Minuten, beträgt.

13. Verfahren nach Anspruch 11 oder 12, **dadurch gekennzeichnet, dass** sich der Puffer an Teilbrammen (3a, 3b) in mindestens einem Ofen (7, 8) befindet.

14. Verfahren nach einem der Ansprüche 11 bis 13, **dadurch gekennzeichnet, dass** die Bereitstellung von Teilbrammen (3a, 3b) von einem Steuerungssystem veranlasst wird, in dem vorzugsweise ein Prozessmodell numerisch simuliert wird.
